# FASCICULE DE BREVET EUROPEEN

(11) **EP 1 362 953 B1**
(45) Date de publication et mention de la délivrance du brevet: **11.05.2005**
(21) Numéro de dépôt: 02010746.2
(22) Date de dépôt: 14.05.2002
(51) Int. Cl.: D21H 27/02, B31F 1/07, B44C 1/24, D21H 23/22

(54) **Procédé de marquage d'une feuille de papier, feuille ayant un motif de type filigrane**
Verfahren zum markieren einer Papierbahn, Papierbahn mit einem Wasserzeichenmuster
Process for marking a paperweb, paperweb having a watermark pattern

(43) Date de publication de la demande: 19.11.2003
(73) Titulaire: Georgia-Pacific France, 68320 Kunheim (FR)
(72) Inventeur: Neveu, Jean-Louis, 68000 Colmar (FR); Pommier, Nicolas, 68124 Logelbach (FR); Hungler, Joel, 27600 Ailly (FR)
(74) Mandataire: David, Daniel

(56) Documents cités:
- EP-A- 0 476 976
- EP-A- 0 687 771
- WO-A-01/47699
- WO-A-94/06623
- WO-A-97/20107
- GB-A- 2 056 881
- US-A- 3 486 970
- US-A- 4 166 758
- US-A- 4 945 932

## Description

La présente invention concerne le domaine des papiers à usage sanitaire ou domestique. On vise par exemple le papier hygiénique, les essuie-mains ou tout papier d'essuyage, les serviettes de table, etc.

Pour la réalisation de tels produits, on utilise généralement l'ouate de cellulose appelée également papier tissue. Il s'agit d'un papier absorbant de faible grammage, compris entre 10 et 45 g/m², obtenu par voie humide à partir de fibres papetières. Il comprend, éventuellement, des additifs chimiques dans de faibles proportions, selon l'usage auquel il est destiné. Il peut être obtenu par pressage de la feuille encore humide sur un cylindre chauffé de grand diamètre, sur lequel elle est séchée et dont elle est détachée ensuite au moyen d'une lame métallique appliquée contre celui-ci, transversalement à son sens de rotation. Cette opération a pour but de crêper la feuille qui présente alors des ondulations transversales à son sens marche. Le crêpage confère une certaine élasticité à la feuille en même temps qu'il en augmente l'épaisseur et lui procure des propriétés tactiles. Un autre mode de fabrication connu comprend une première étape de séchage de la feuille, au moins en partie, au moyen d'un courant d'air chaud la traversant. Celle-ci peut ensuite être crêpée ou non.

L'invention a pour objet un procédé de marquage d'une feuille constituée d'un ou plusieurs plis d'ouate de cellulose pour obtenir un motif simulant un filigrane.

Le terme marquage désigne la compression de certaines parties d'un côté de la feuille pour former ainsi des zones compactées, et réduire significativement son épaisseur dans ces zones, sans formation d'un relief correspondant du côté opposé de la feuille.

Un filigrane est l'impression d'un dessin dans l'épaisseur ou corps du papier, qui est visible par transparence. Le filigrane est appelé filigrane « humide » ou « véritable » quand il est produit durant la fabrication du papier, dans la phase humide du procédé avant son séchage. Il est produit, par exemple, par l'empreinte d'un motif ménagé sur un cylindre tournant au contact de la feuille encore humide.

Un filigrane sec ou simulé est une impression d'apparence similaire à un filigrane véritable, produite sur le papier après sa fabrication. On en a déjà proposé divers modes de réalisation, mais convenant généralement à des applications différentes des papiers à usage sanitaire ou domestique.

La Demanderesse, dans son brevet EP-B-0 864 014, a proposé l'application d'un motif simulant un filigrane à une feuille de papier absorbant en ouate de cellulose. Le procédé consiste à déformer la feuille sous contrainte par passage entre un rouleau gravé dur et un rouleau récepteur ayant une dureté de surface supérieure à 40 Shore D sous une pression spécifique d'au moins 150 kg/cm² avec une vitesse de marquage d'au moins 50m/min. De préférence, le cylindre gravé est en acier et chauffé à une température allant de 50° C à 100° C. Un apport d'eau en faible quantité est éventuellement prévu.

Le procédé permet d'obtenir un produit avec un motif simulant un filigrane, la surface marquée étant lisse, brillante et translucide avec une faible épaisseur par rapport à son étendue.

Le brevet US 4 166 758 décrit un procédé pour fabriquer un papier transparent consistant à soumettre une feuille à l'état humide sous pression au moyen d'un cylindre gravé chauffé.

La demande de brevet WO 94/06623 décrit le marquage d'un papier pour sachet de thé avec application d'un additif à l'état fondu pour améliorer l'aspect du motif et la résistance de la feuille.

La demande de brevet WO 01/47699 décrit un procédé pour lier plusieurs plis de papier tissue sur lesquels on applique une lotion. Selon ce procédé on exerce une pression à chaud par le moyen de cylindres chauffés.

La demanderesse a cherché à améliorer son procédé antérieur, et en particulier à obtenir un motif en filigrane fortement contrasté sans avoir à mettre en oeuvre des moyens de chauffage.

Le procédé de l'invention parvient à cet objectif.

Le procédé de l'invention pour marquer un motif simulant un filigrane sur une feuille composée d'au moins un pli d'ouate de cellulose, consistant à déformer sous contrainte la feuille entre un premier rouleau rigide à surface lisse et au moins un second rouleau rigide pourvu d'éléments en relief, est caractérisé par le fait que l'on applique à froid une pellicule d'un additif à base d'huile minérale, favorisant la formation du filigrane, sur au moins l'une des surfaces de la feuille lors de l'opération de marquage.

L'additif est appliqué en surface et pénètre dans l'épaisseur de la feuille en même temps qu'elle est déformée. Il est appliqué à froid, c'est à dire sans apport de chaleur extérieure, à température ambiante. On obtient ainsi un résultat optimum avec des moyens simples.

De préférence, on applique l'additif sur le premier rouleau, sur les éléments en relief du second rouleau ou bien sur les deux rouleaux. Dans ce dernier cas, on constate que le décor ressort parfaitement, aussi bien sur la face marquée que sur la face opposée.

Différents moyens d'application de l'additif sont envisageables : enduction, pulvérisation, atomisation notamment. Dans le cas d'une pulvérisation, l'additif peut être appliqué directement sur le ou les rouleaux lors de l'opération de marquage. Cependant selon un mode de réalisation avantageux, on applique l'additif par enduction. L'enduction peut être effectuée au moyen d'un dispositif comprenant un cylindre tramé. Dans la description qui suit, on applique l'additif par contact de la surface à enduire, ici le ou les rouleaux, avec un moyen absorbant imprégné de l'additif. L'additif est ensuite transféré de la surface du ou des rouleaux sur la ou les surfaces de la feuille, lors de l'opération de marquage.

Il suffit d'appliquer une quantité d'additif assez faible, de telle sorte que le produit fini contienne moins de 1% en masse, de préférence entre 0,2 et 1 % et préférentiellement encore entre 0,2 et 0,5 % d'additif en masse par rapport à la masse de la feuille.

De préférence, l'additif est une huile minérale blanche, convenant aux applications médicinales ou alimentaires. Sa viscosité dynamique à température ambiante, de l'ordre de 25°C, est comprise entre 15 et 80, de préférence entre 20 et 30 mPa.s, selon la norme NFT60-100.

Ce procédé permet de créer des motifs aux formes variées. En particulier, les éléments en relief sur le second rouleau forment des motifs unitaires de surface comprise entre 20 et 50 mm² et de préférence comprise entre 30 et 40 mm². Notamment, les éléments en relief comprennent des portions de forme continue, de préférence linéaire. Préférentiellement, le ratio de la surface marquée à la surface totale de la feuille est inférieur à 20%.

Par ailleurs, on exerce une force sur le second rouleau correspondant à une pression linéaire sur la feuille comprise entre environ 20 et environ 100 kg/cml, de préférence entre 40 et 90 kg/cml.

Conformément à un mode de réalisation avantageux, pour le marquage d'une feuille de laize comprise notamment entre 250 et 3200 mm, on déforme la feuille entre un premier rouleau s'étendant sur la largeur de la laize de la feuille et au moins un second rouleau de largeur comprise entre 15 et 90 mm.

En particulier, on dispose une pluralité de seconds rouleaux répartis sur la longueur du premier rouleau. Chaque rouleau peut être formé d'un assemblage de plusieurs disques.

La feuille obtenue comprenant au moins un pli d'ouate de cellulose de grammage compris entre 10 et 45 g/m², présentant une zone marquée simulant un filigrane, est caractérisée par le fait qu'elle est imprégnée d'additif, notamment d'huile minérale. Avantageusement, la quantité d'additif est inférieure à 1 % en masse par rapport à la masse de la feuille.

invention sera mieux comprise à la lecture de la description qui va suivre, faite à titre illustratif et nullement limitatif, en référence aux dessins annexés sur lesquels :
- La figure 1 est une vue en perspective schématique d'un mode de réalisation de l'invention,
- La figure 2 est une coupe d'une feuille réalisée selon l'invention,
- La figure 3 est une illustration d'un décor sur une feuille selon l'invention.

Comme on le voit sur la figure 1, une feuille 8 composée d'au moins un pli d'ouate de cellulose, ici deux, est dévidée depuis au moins une bobine. Elle est guidée, via au moins un rouleau de détour ou de guidage (non référencé) jusqu'à passer entre un premier rouleau 1 dont la surface est lisse et une pluralité de deuxièmes rouleaux 2 pourvus d'éléments en relief. Le premier rouleau présente un axe de rotation YY'. Les rouleaux 2 sont gravés et sont par exemple montés sur un axe commun XX', qui est parallèle à YY'. Il entre également dans le cadre de l'invention de disposer les deuxièmes rouleaux 2 sur deux ou plusieurs axes parallèles. Ils peuvent ainsi être disposés le long de deux axes diamétralement opposés, avec l'avantage d'assurer un meilleur équilibrage des efforts exercés sur le premier rouleau 1. Les deuxièmes rouleaux 2 peuvent avoir chacun une largeur comprise entre 15 et 90 mm, par exemple 80 mm. Ils peuvent être espacés les uns des autres pour former des bandes décorées sur la feuille à traiter.

Les éléments en relief sur les roues gravées 2 sont de forme complexe, continue ou formés d'ensembles continus (ouverts ou fermés). Sans sortir du cadre de l'invention, il est possible de caler les molettes 2 de façon à obtenir un motif qui s'étend sur tout ou partie de la surface de la feuille. Entre les rouleaux 1 et 2, il y a compression de la feuille 8. On a prévu des moyens permettant d'exercer une force sur les deuxièmes rouleaux correspondant à une pression linéaire comprise entre environ 20 et 100 kg/cml, de préférence entre 40 et 90 kg/cml.

Par ailleurs, à ce niveau, la feuille 8 est recouverte sur l'une au moins de ses surfaces d'un additif à base d'huile minérale, telle que la vaseline. Selon un mode de réalisation préféré, on utilise une huile blanche minérale, médicinale ou alimentaire, de toute façon adaptée aux utilisations en contact alimentaire direct, indirect ou occasionnel. Par exemple, on utilise une huile commercialisée sous la marque Primol ou Marcol par la société ESSO SAF . Il s'agit d'un liquide incolore dont la viscosité dynamique à 25°C est avantageusement comprise entre 20 et 25 mPa.s.

Des moyens 3 et 4 destinés à l'application de l'additif sont prévus. Ces moyens peuvent enduire soit les rouleaux gravés 2, soit le rouleau lisse 1, soit les deux types de rouleaux. Selon le cas, ils sont en contact avec l'un et/ou l'autre desdits rouleaux.

Les moyens 3 et 4 peuvent être de tout type connu en soi, avec une réserve 5 pour l'additif et une matière absorbante qui permet de transférer l'additif depuis la réserve 5 jusque sur le rouleau associé 1 ou 2. La matière absorbante peut être à base de fibres textiles avec une densité comprise entre 200 et 450 g/m²/mm, par exemple 225 g/m²/mm.

Concernant le rouleau lisse 1, l'additif est préférentiellement appliqué sur toute sa surface de contact et orienté selon la génératrice.

Pour les rouleaux gravés 2, en utilisant le moyen d'enduction ci-dessus, les sommets des motifs en relief sont enduits d'additif. Le procédé de l'invention est particulièrement avantageux dans des installations qui marquent un temps d'arrêt après le bobinage d'un log ou de rouleaux, connues dans le domaine sous le nom de « stop & go ».

Lorsque les deux surfaces d'une feuille 8 sont totalement ou partiellement imprégnées d'additif, on peut obtenir par exemple un produit tel que schématisé en coupe sur la figure 2 avec deux couches 6 et 7 d'additif. De façon avantageuse, cette double application d'additif permet de renforcer le contraste visuel des motifs marqués. Les aspects visuels et l'esthétique sont renforcés par l'action mécanique de compression du deuxième moyen 2 contre la feuille à traiter qui, lors de cette étape, est imprégnée de l'additif à base d'huile minérale, et est en appui sur le premier moyen (rouleau 1 lisse).

Par ailleurs, de façon nouvelle et inattendue, l'effet de contraste visuel est réellement accentué lorsque la quantité d'additif déposé et mesurable sur la feuille, est inférieure à 1 % en masse par rapport à la masse totale de la feuille.

Cette quantité permet non seulement d'avoir un effet de contraste visuel renforcé mais également de ne pas créer de traces ou taches autour des limites du motif. On obtient un produit dont le motif est d'excellente qualité.

A titre d'illustration, la pression d'application du moyen 2 contre le moyen 1 est d'au moins 60 kg/cml (kg par cm linéaire mesuré le long de la génératrice de contact).

De manière avantageuse, les éléments en relief sur les rouleaux 2 présentent des surfaces de l'ordre de 20 à 50 mm², et préférentiellement de 30 à 40 mm². Ils sont disposés sur le second rouleau 2 de façon que celui-ci reste en appui continu sur le rouleau lisse 1 de manière à éviter les vibrations.

Les motifs sont de toute forme, linéaire ou non ; un exemple est donné sur la figure 3 où des motifs 9 de type plume apparaissent en sombre sur un fond clair. En fait, sur une feuille en ouate de cellulose, les motifs forment un contraste vis à vis du fond de la feuille 8.

La feuille 8 peut être formée d'un ou de plusieurs plis. Dans ce dernier cas, on constate une association des plis entre eux dans les zones comportant le décor. Des feuilles de grande largeur peuvent être décorées par le procédé selon l'invention. Un exemple de décor est donné sur la figure 3.

Une mise en oeuvre appropriée de l'invention consiste alors à prévoir au moins un premier ensemble de moyens gravés 2 disposés selon un premier axe XX', ainsi qu'un deuxième ensemble de moyens gravés disposés selon un deuxième axe différent et parallèle au premier (XX'), les axes étant parallèles à l'axe YY' du rouleau lisse 1. Les premier et deuxième axes des deuxièmes moyens gravés peuvent par exemple être disposés diamétralement opposés vis à vis du rouleau lisse 1. Sur chacun des premiers axes (XX'), les moyens gravés tels que des roues moletées, sont placées à une certaine distance les unes des autres. Ainsi, en cas de dommages ou d'usure, le remplacement d'une roue est aisé. S'ils sont disposés selon deux axes, les rouleaux gravés 2 sont préférentiellement placés en quinconce.

Les produits visés par l'invention sont par exemple des rouleaux de papier hygiénique, des serviettes de table, des essuie-mains ou encore des rouleaux pour l'essuyage industriel. Dans le cas de produits tels que des essuie-mains ou serviettes de table, un décor localisé par exemple en bordure de produit peut être prévu.

Un décor réparti sur toute la surface du produit peut en revanche être prévu pour des applications de type papier hygiénique ou essuyage industriel.

On a procédé à des essais d'application d'un additif, huile Marcol 82, sur une installation telle que représentée sur la figure 1 avec enduction sur les rouleaux 1 et 2. La pression de marquage était de 60 kg/cml. La vitesse de défilement de la feuille était de 100 m/min.

On a procédé à une analyse d'image du papier dans les zones marquées et les zones non marquées. On peut ainsi évaluer le contraste et la visibilité du filigrane en déterminant la différence entre les niveaux de gris mesurés. Cette méthode est reprise du brevet EP 0864014 B1 de la Demanderesse. Des résultats sont rapportés dans le tableau ci-dessous.

Enfin, on a mesuré la quantité d'additif imprégné sur la feuille, c'est à dire les pourcentages en masse d'additif présent dans la feuille ainsi obtenue par le dispositif décrit. La mesure a consisté à extraire au chloroforme l'additif par la technique de gravimétrie. On rappelle cette méthode ci-après.

On réalise un échantillon témoin avec additif et un échantillon sans additif. On prélève 4 g de papier que l'on introduit dans une cartouche d'extraction. On extrait l'additif par solvant au moyen de 50 ml de chloroforme dans un appareil « Soxlhet » automatique. Après une étape de trempage d'une demi-heure et un rinçage d'une heure, l'évaporation du solvant a lieu, et on quantifie le taux d'extrait. Le taux d'additif correspond au taux d'extrait de l'échantillon avec additif diminué du taux d'extrait de l'échantillon sans additif. Les quantités ainsi mesurées d'additif sont indiquées en % dans le tableau ci-dessous.

L'épaisseur d'une feuille est déterminée selon la norme ENV 12625-3 et elle n'est pas augmentée par le procédé selon l'invention. L'épaisseur de la feuille de base, non marquée est d'environ 0,224 mm.

| Pression linéaire Kg/cml | Vitesse de la feuille m/min | Epaisseur de la feuille mm | Différences des niveaux de gris | | Additif % |
|---|---|---|---|---|---|
| | | | face(6) | face(7) | |
| 43,75 | 100 | 0,226+- 0,01 | 34 | 36 | 0,37 |
| 65,62 | 100 | 0,237+- 0,01 | 56 | 54 | 0,45 |
| 87,5 | 100 | 0,239+- 0,01 | 60 | 54 | 0,35 |

Les différences de niveaux de gris mesurées sur chacune des faces illustrent la bonne visibilité du motif simulant un filigrane. On observe, en outre, la formation d'un filigrane aussi bien sur la face venant au contact du rouleau lisse que des rouleaux gravés.

La méthode décrite dans le brevet EP864014 consiste à éclairer la feuille au moyen d'une fibre optique et d'un diffuseur de lumière, et à mesurer le niveau de gris au moyen d'une caméra CCD et d'un analyseur d'image Quantilet 600S Leica. On ajuste les paramètres tels que la luminosité et le contraste. On délimite une surface pour obtenir une image. L'image est divisée en pixels. Chaque pixel de cette surface a un niveau de gris. La valeur moyenne de tous les pixels de l'image donne une valeur moyenne de niveau de gris de la surface. Dans l'échelle de gris, le blanc a un niveau 256 et le noir 0. On mesure la moyenne de niveau de gris d'une surface marquée en délimitant une petite zone fermée. On délimite une zone non marquée de surface correspondante près de cette zone marquée et on en mesure la moyenne de niveau de gris. On calcule la différence entre les moyennes des deux images que l'on reporte dans le tableau. De façon courante, un filigrane est obtenu dès lors que la valeur de la différence des niveaux de gris est supérieure à 20.

## Revendications

1. Procédé pour marquer un motif simulant un filigrane sur une feuille (8) composée d'au moins un pli d'ouate de cellulose, consistant à déformer sous contrainte la feuille entre un premier rouleau (1) rigide à surface lisse et au moins un second rouleau (2) rigide pourvu d'éléments en relief, **caractérisé par le fait que** l'on applique à froid, sans apport de chaleur extérieure, une pellicule d'additif à base d'huile minérale, favorisant la formation du filigrane, sur au moins l'une des surfaces de la feuille lors de l'opération de marquage.

2. Procédé selon la revendication 1, dans lequel on applique l'additif sur le premier rouleau (1).

3. Procédé selon l'une quelconque des revendications précédentes, dans lequel on applique l'additif sur les éléments en relief du deuxième rouleau (2).

4. Procédé selon la revendication 1, dans lequel on applique l'additif sur les deux rouleaux (1 et 2).

5. Procédé selon l'une quelconque des revendications précédentes, dans lequel on applique l'additif par pulvérisation ou atomisation ou enduction et de préférence par contact avec un moyen absorbant imprégné du dit additif.

6. Procédé selon l'une des revendications précédentes, dans lequel on applique moins de 1 %, de préférence entre 0,2 et 1 % d'additif en masse par rapport à la feuille, et plus particulièrement entre 0,2 et 0,5 % en masse par rapport à la masse de la feuille.

7. Procédé selon l'une des revendications précédentes, dans lequel l'additif est une huile blanche minérale de viscosité dynamique à environ 25°C comprise entre 15 et 80 mPa.s, et de préférence comprise entre 20 et 30 mPa.s.

8. Procédé selon l'une des revendications précédentes, dans lequel les éléments en relief sur le second rouleau forment des motifs unitaires de surface comprise entre 20 et 50 mm², de préférence comprise entre 30 et 40 mm².

9. Procédé selon la revendication précédente, dans lequel les éléments en relief comprennent des portions de forme continue.

10. Procédé selon l'une des revendications précédentes, dans lequel on exerce une force sur le second rouleau (2) correspondant à une pression linéaire comprise entre environ 20 et 100 kg/cml, et de préférence entre 40 et 90 kg/cml.

11. Procédé selon l'une des revendications précédentes pour le marquage d'une feuille de laize comprise entre 250 et 3200 mm, selon lequel on déforme la feuille entre un premier rouleau s'étendant sur la largeur de la laize de la feuille et au moins un deuxième rouleau de largeur comprise entre 15 et 90 mm.

12. Procédé selon la revendication précédente, dans lequel on déforme la feuille entre un premier rouleau et une pluralité de seconds rouleaux répartis sur la longueur du premier rouleau.

13. Feuille comprenant au moins un pli d'ouate de cellulose de grammage compris entre 10 et 45 g/m², obtenue par le procédé selon l'une des revendications précédentes, présentant une zone marquée simulant un filigrane, **caractérisée par le fait qu'**elle est imprégnée d'additif à base d'huile minérale.

14. Feuille selon la revendication 13, dans laquelle l'additif est présent au niveau des surfaces marquées.

15. Feuille selon l'une des revendications 13 et 14, dont la quantité d'additif à base d'huile minérale est inférieure à 1% en masse par rapport à la masse totale de la feuille.

16. Feuille selon l'une quelconque des revendications 13 à 15, dont le pourcentage de la surface marquée à la surface totale de la feuille est inférieur à 20%.

## Patentansprüche

1. Verfahren zum Prägen eines Musters, das ein Wasserzeichen simuliert, auf eine Bahn (8), die aus wenigstens einer Lage Zellulosewatte besteht, welches darin besteht, die Bahn zwischen einer ersten starren Walze (1) mit glatter Oberfläche und wenigstens einer zweiten starren Walze (2), die mit erhabenen Elementen versehen ist, unter Last zu verformen, **dadurch gekennzeichnet, daß** während des Arbeitsgangs der Prägung auf wenigstens eine der Oberflächen der Bahn ohne Zufuhr äußerer Wärme ein dünner Film eines Additivs auf Mineralölbasis, der die Bildung des Wasserzeichens fördert, kalt aufgebracht wird.

2. Verfahren nach Anspruch 1, bei dem das Additiv auf die erste Walze (1) aufgebracht wird.

3. Verfahren nach irgendeinem der vorhergehenden Ansprüche, bei dem das Additiv auf die erhabenen Elemente der zweiten Walze (2) aufgebracht wird.

4. Verfahren nach Anspruch 1, bei dem das Additiv auf die beiden Walzen (1 und 2) aufgebracht wird.

5. Verfahren nach irgendeinem der vorhergehenden Ansprüche, bei dem das Additiv durch Sprühen oder Zerstäuben oder Beschichten und vorzugsweise durch Kontakt mit einem saugfähigen Hilfsmittel, das mit diesem Additiv getränkt ist, aufgebracht wird.

6. Verfahren nach einem der vorhergehenden Ansprüche, bei dem weniger als 1 Massen-%, vorzugsweise zwischen 0,2 und 1 Massen-% Additiv bezogen auf die Bahn und insbesondere zwischen 0,2 und 0,5 Massen-% bezogen auf die Masse der Bahn aufgetragen werden.

7. Verfahren nach einem der vorhergehenden Ansprüche, bei dem das Additiv ein weißes Mineralöl mit einer dynamischen Viskosität bei etwa 25°C zwischen 15 und 80 mPa·s und vorzugsweise zwischen 20 und 30 mPa·s ist.

8. Verfahren nach einem der vorhergehenden Ansprüche, bei dem die erhabenen Elemente auf der zweiten Walze Mustereinheiten mit einer Oberfläche zwischen 20 und 50 mm², vorzugsweise zwischen 30 und 40 mm² bilden.

9. Verfahren nach dem vorhergehenden Anspruch, bei dem die erhabenen Elemente Teile von durchgehender Form umfassen.

10. Verfahren nach einem der vorhergehenden Ansprüche, bei dem eine Kraft auf die zweite Walze (2) ausgeübt wird, die einem linearen Druck zwischen etwa 20 und 100 kg/cml und vorzugsweise zwischen 40 und 90 kg/cml entspricht.

11. Verfahren nach einem der vorhergehenden Ansprüche zum Prägen einer Bahn mit einer Maschinenbreite zwischen 250 und 3200 mm, gemäß dem die Bahn zwischen einer ersten Walze, die sich über die Maschinenbreite der Bahn erstreckt, und wenigstens einer zweiten Walze mit einer Breite zwischen 15 und 90 mm verformt wird.

12. Verfahren nach dem vorhergehenden Anspruch, bei dem die Bahn zwischen einer ersten Walze und einer Vielzahl zweiter Walzen, die über die Länge der ersten Walze verteilt sind, verformt wird.

13. Bahn, umfassend wenigstens eine Lage Zellstoffwatte mit einer Flächenmasse zwischen 10 und 45 g/m², erhalten durch das Verfahren nach einem der vorhergehenden Ansprüche, welche einen geprägten Bereich aufweist, der ein Wasserzeichen simuliert, **dadurch gekennzeichnet, daß** sie mit einem Additiv auf Mineralölbasis imprägniert ist.

14. Bahn nach Anspruch 13, bei dem das Additiv in Höhe der geprägten Oberflächen vorhanden ist.

15. Bahn nach einem der Ansprüche 13 und 14, bei dem die Menge an Additiv auf Mineralölbasis weniger als 1 Massen-% bezogen auf die Gesamtmasse der Bahn beträgt.

16. Bahn nach irgendeinem der Ansprüche 13 bis 15, bei dem der prozentuale Anteil der geprägten Oberfläche an der Gesamtoberfläche der Bahn kleiner als 20% ist.

## Claims

1. A method for marking a watermark-simulating pattern onto a sheet (8) comprising at least one ply of tissue paper, said method comprising deforming under stress said sheet against a rigid first roll (1) exhibiting a smooth outer surface and at least one rigid second roll (2) having salient elements, **characterised by** the fact that an unheated film of additive material comprising mineral oil is applied in such a manner so as to enhance watermark formation on at least one side of the sheet.

2. Method as claimed in claim 1, wherein the additive material is applied to the first roll (1).

3. Method as claimed in claim 1 or 2, wherein the additive material is applied to the salient elements of the second roll (2).

4. Method as claimed in claim 1, wherein the additive material is applied to both the first roll (1) and the second roll (2).

5. Method as claimed in any of the preceedings claims wherein the additive material is applied by spraying, atomizing, coating, or preferably by contact with an absorbent means impregnated with said additive material.

6. Method as claimed in any of the preceedings claims, wherein less than 1% by wt. preferably between 0,2 and 1 % most preferably between 0,2 and 0,5 % of additive material is applied relative to said sheet.

7. Method as claimed in claim 1, wherein the additive material is a white mineral oil having a dynamic viscosity at 25°C of between 15-80 mPa.s, preferably between 20-30 mPa.s.

8. Method as claimed in any of the preceedings claims, wherein the salient elements of the second roll subtend unit patterns exhibiting a surface of between 20-50 mm², preferably between 30-40 mm².

9. Method as claimed in any of the preceedings claims, wherein the salient elements comprise segments of a continuous shape.

10. Method as claimed in any of the preceedings claims, wherein a force corresponding to a linear pressure between 20-100 kg/cml, preferably between 40-90 kg/cml is exerted on the second roll (2).

11. Method as claimed in any preceedings claims, wherein the sheet is between 250 and 3200 mm wide, the first roll runs across a full width of said sheet, and at least one second roll is between 15 and 90 mm wide.

12. Method as claimed in any preceedings claims, wherein the sheet is deformed between the first roll and a plurality of the at least one second roll which are arrayed along a length of the first roll.

13. A sheet comprising at least one tissue paper ply having a specific surface weight between 10-45 g/m², said sheet being manufactured according to the method of one of the preceedings claims, said sheet exhibiting a marked zone simulating a watermark, **characterised by** the fact that it is impregnated with a mineral oil bond additive.

14. Sheet as claimed in claim 13, wherein the additive material is present at a zone of a marked surface in said sheet.

15. Sheet as claimed in claim 13 or 14, wherein the quantity of additive material is less than 1% by weight relative to said sheet.

16. Sheet as claimed in claims 13, 14 or 15, wherein a marked surface of the sheet relative to total sheet surface is less than 20%.
